# FASCICULE DE BREVET EUROPEEN

(11) **EP 0 360 695 B1**
(45) Date de publication et mention de la délivrance du brevet: **25.11.1992**
(21) Numéro de dépôt: 89402591.5
(22) Date de dépôt: 21.09.1989
(51) Int. Cl.: E01C 23/04, E01C 11/16

(54) **Procédé de fabrication in situ d'une membrane routière armée de fibres obtenues par découpage de fils**
Verfahren zum Herstellen an Ort und Stelle einer Strassenmembran mit Faserbewehrung, erhalten durch das Zerschneiden von Fäden
Process for the in situ production of a road membrane reinforced with fibres obtained by cutting threads

(30) Priorité: 23.09.1988 FR 8812494
(43) Date de publication de la demande: 28.03.1990
(73) Titulaire: SCREG ROUTES ET TRAVAUX PUBLICS, F-78065 St Quentin-en-Yvelines (FR)
(72) Inventeur: Samanos, Jacques, F-94440 Villecresnes (FR); Tessonneau, Hervé, F-69570 Dardilly (FR); Philippe, Jean, F-94000 Créteil (FR)
(74) Mandataire: Polus, Camille

(56) Documents cités:
- FR-A- 2 611 766
- GB-A- 802 623
- GB-A- 2 081 603
- US-A- 3 608 444
- INTERNATIONAL CONSTRUCTION, vol. 22, no. 9, septembre 1983, page 12; "Technology today"

## Description

La présente invention a pour objet un procédé de fabrication in situ d'une membrane routière armée par projection de fibres obtenues par découpage de fils.

L'invention vise notamment la réfection des routes et chaussées fissurées, mais s'applique également à la construction des chaussées neuves.

Traditionnellement la réfection des routes fissurées ou susceptibles de se fissurer (chaussées semi-rigides) est réalisée par dépôt d'une couche épaisse d'enrobés à forte teneur en liant bitumineux. Ces enrobés sont généralement fabriqués en centrale et appliqués au moyen d'un finisseur.

Selon une autre technique, on interpose entre la couche fissurée et la couche de roulement -constituée d'un enrobé ou d'un enduit- un mortier bitumineux composée essentiellement de sable, d'un liant bitumineux et de fines, sur une épaisseur d'environ 1 à 3 cm.

Il est également connu d'utiliser une couche de surface ou une couche intermédiaire constituée d'un liant bitumineux en forte épaisseur et cloutée de granulats (cf. par exemple FR-A-2 231 815).

Selon une technique plus récente, on interpose entre la couche fissurée et la couche de roulement un géotextile préfabriqué en usine, éventuellement avec un liant. Toutefois ces matériaux présentent de nombreuses difficultés car il n'est pas évident de dérouler de façon satisfaisante des rouleaux de géotextiles et de poser les lès dont le recouvrement est délicat à réussir. De plus, ce système s'adapte très mal à la géométrie de la chaussée et du support ; il se forme des plis dans les courbes et les changements de dévers, qui nuisent à l'efficacité du complexe.

GB-A-802 623 décrit l'introduction de matériaux filamenteux synthétiques-fibres ou tissus-dans des mélanges bitumineux pour servir d'armature à des couches de roulement.

GB-A-2 081 603 et l'article correspondant "Technology today" dans International Construction, 22 n° 9, sept. 1983, 12, concernent la pulvérisation d'un liant renforcé de fibres de verre sur un substrat tel qu'une surface de béton.

EP-A-0 356 284 du présent Demandeur a pour objet un procédé de construction de routes comprenant la projection sur une couche de liant d'un fil continu servant d'armature.

On a maintenant trouvé un procédé pour la construction ou la réfection des routes et chaussées, efficace et utilisable à l'échelle désirée, par création -in situ- d'une armature routière dans un liant bitumineux.

L'invention a donc pour but :
a) d'éviter, sur des chaussées fissurées, la remontée des fissures à travers un tapis de roulement, tout en restant pour ce dernier, dans un complexe d'épaisseur faible;
b) d'augmenter dans tout revêtement routier sa résistance en fatigue face à la répétition des sollicitations, tout en conservant les niveaux de module (rigidité) les plus élevés; et
c) d'améliorer l'étanchéité d'un ouvrage d'art.

L'invention concerne un procédé de fabrication in situ d'une membrane routière armée, comprenant la mise en place d'une couche de liant, éventuellement interposition d'une couche de base ou de liaison et finalement la mise en place d'une couche de roulement sous forme d'un tapis d'enrobés, caractérisé en ce que l'on projette, sur et/ou dans le liant, des fibres synthétiques obtenues par découpage in situ de fils lors de leur projection, ces fils formant l'armature de la membrane, et on réalise simultanément la mise en place de la couche de liant.

Le cas échéant on recouvre la membrane routière ainsi formée d'une couche de granulats ou d'un treillis préfabriqué, avec éventuellement une seconde couche de liant, avant la mise en place de la ou des couches suivantes.

Le liant utilisé est notamment un liant modifié par un polymère tel qu'un "bitume-polymère", pouvant être fluxé ou fluidifié, et il peut être appliqué à l'aide de matériels habituels (par exemple à la répandeuse) soit à chaud, soit à froid sous forme d'émulsion, à raison de 0,2 à 4 kg/m², de préférence 0,6 à 1,2 kg/m² de liant résiduel.

Les fibres synthétiques utilisées selon l'invention peuvent être des fibres organiques ou minérales, traitées ou non, par exemple en polyester, polyamide, polypropylène ou en dérivés cellulosiques. On préfère les fibres polyester ou polyamide. Leur longueur peut aller notamment de 0,5 à 8 cm, de préférence de 1 à 4 cm. Elles sont obtenues par découpage (hachage) in situ de fils mono-ou multibrins. Le grade de ces fils peut varier dans une large gamme de 80 à 5000 décitex, de préférence de 150 à 400 décitex. On utilisera selon l'invention de 30 à 400 g/m² de fibres, de préférence de 40 à 120 g/m². Les fibres projetées à grande vitesse sur et/ou dans le liant forment avec ce dernier, dans le complexe routier final, une membrane armée étanche. La projection peut être effectuée par exemple au moyen de pistolets hacheurs-coupeurs à air comprimé ou tout autre appareil de ce type. Comme dit ci-dessus, on projettera simultanément le liant et les fibres.

Afin de pouvoir circuler sur la membrane ainsi formée pour réaliser ensuite la couche de roulement venant recouvrir cette dernière, il est préférable de répandre sur la surface une grille claire de granulats. Celle-ci sera généralement formée de gravillons (par exemple 6/10 mm), répandus à raison de 2 à 10 l/m², par exemple environ 5 l/m², mais d'autres granulométries et dosages sont envisageables. Ces granulats n'ont pas besoin d'être cylindrés. On peut aussi utiliser un treillis préfabriqué, notamment un treillis métallique ou en polypropylène. Dans certains cas une deuxième couche de liant peut être appliquée.

La couche de roulement est réalisée de manière habituelle, éventuellement avec interposition préalable d'une couche de base ou de liaison selon les techniques courantes.

Grâce à l'utilisation de fibres relativement longues, on obtient selon l'invention un réseau tridimensionnel de fibres enchevêtrées formant une armature améliorant les performances du revêtement.

L'exemple suivant illustre l'invention.

### EXEMPLE :

### Réfection d'une route très fissurée par manque de structure.

On met en oeuvre par projection une émulsion de bitume-polymère SBS (tel que Neolastic^{R} fabriqué par la société SCREG RTP) à raison de 1,2 kg/m² (soit environ 0,8 kg/m² de liant résiduel).

On projette simultanément avec ce liant des fibres polyamide, obtenues à partir de fils 1400 décitex de 68 brins chacun, (fournis par la société Rhône-Poulenc), hachés in situ en brins ayant une longueur moyenne d'environ 1,5 cm, à raison de 50 g/m², au moyen d'un pistolet hacheur à air comprimé, de manière à obtenir une membrane armée.

Ensuite on répand un gravillon 6/10 à raison de 5 l/m².

Finalement on réalise la couche de roulement par mise en oeuvre d'un enrobé traditionnel (béton bitumineux 0/10) au finisseur à raison de 80 kg/m².

A titre de comparaison, sur la même section, il a été répandu un tapis du même enrobé que ci-dessus, dosé à 120 kg/m². Après la mise en circulation, les fissures du support ont commencé à réapparaître, contrairement à la planche armée obtenue ci-dessus selon l'invention.

## Revendications

1. Procédé de fabrication in situ d'une membrane routière armée, comprenant la mise en place d'une couche de liant, éventuellement avec interposition d'une couche de base ou de liaison et finalement la mise en place d'une couche de roulement sous forme d'un tapis d'enrobés, caractérisé en ce que l'on projette sur et/ou dans la couche de liant, des fibres synthétiques obtenues par découpage in situ de fils lors de leur projection, ces fils formant l'armature de la membrane et que l'on réalise simultanément la mise en place de la couche de liant et la projection de fibres sur et/ou dans celle-ci.

2. Procédé selon la revendication 1, caractérisé en ce que le liant est appliqué à raison de 0,2 à 4 kg/m².

3. Procédé selon la revendication 2, caractérisé en ce que le liant est un liant modifié par un polymère et il est appliqué à raison de 0,6 à 1,2 kg/m² de liant résiduel.

4. Procédé selon l'une quelconque des revendications 1 à 3, caractérisé en ce que l'on utilise de 30 à 400 g/m² de fibres.

5. Procédé selon la revendication 4, caractérisé en ce que l'on utilise de 40 à 120 g/m² de fibres.

6. Procédé selon l'une quelconque des revendications 1 à 5, caractérisé en ce que les fibres ont une longueur de 0,5 à 8 cm.

7. Procédé selon la revendication 6, caractérisé en ce que les fibres ont une longueur de 1 à 4 cm.

8. Procédé selon l'une quelconque des revendications 1 à 7, caractérisé en ce que l'on recouvre la membrane routière d'une couche de granulats ou d'un treillis.

9. Procédé selon la revendication 8, caractérisé en ce que la couche de granulats est répandue à raison de 2 à 10 l/m².

## Patentansprüche

1. Verfahren zum Herstellen an Ort und Stelle einer bewehrten Straßenmembran, wobei das Verfahren aufweist:
Aufbringen einer Bindemittelschicht möglicherweise mit Zwischenlagerung einer Basis- oder Bindeschicht und schließlich das Aufbringen einer Rollschicht als einem Straßenbelagteppich,
**dadurch gekennzeichnet, daß**
man auf und/oder in die Bindemittelschicht synthetische Fasern aufträgt, die man durch Zerschneiden von Fäden an Ort und Stelle während ihres Auftragens erhält, wobei diese Fäden die Bewehrung der Membran bilden und man gleichzeitig das Aufbringen der Bindemittelschicht und das Auftragen der Fasern auf und/oder in ihr verwirklicht.

2. Verfahren nach Anspruch 1, dadurch gekennzeichnet, daß das Bindemittel in eine Menge von 0,2 bis 4 kg/m² auftragen wird.

3. Verfahren nach Anspruch 2, dadurch gekennzeichnet, daß das Bindemittel ein durch ein Polymer modifiziertes Bindemittel ist und daß es in einer Menge von 0,6 bis 1,2 kg/m² Restbindemittel aufgetragen wird.

4. Verfahren nach einem der Ansprüche 1 bis 3, dadurch gekennzeichnet, daß man 30 bis 400 g/m² Fasern verwendet.

5. Verfahren nach Anspruch 4, dadurch gekennzeichnet, daß man 40 bis 120 g/m² Fasern verwendet.

6. Verfahren nach einem der Ansprüche 1 bis 5, dadurch gekennzeichnet, daß die Fasern eine Länge von 0,5 bis 8 cm haben.

7. Verfahren nach Anspruch 6, dadurch gekennzeichnet, daß die Fasern eine Länge von 1 bis 4 cm haben.

8. Verfahren nach einem der Ansprüche 1 bis 7, dadurch gekennzeichnet, daß man die Straßenmembran mit einer Granulatschicht oder einem Gitter überzieht.

9. Verfahren nach Anspruch 8, dadurch gekennzeichnet, daß die Granulatschicht in einer Menge von 2 bis 10 l/m²verteilt wird.

## Claims

1. Process for manufacturing, in situ, a reinforced road membrane, comprising the application of a binder layer, possibly with interposition of a base or bonding layer, and finally the application of a surfacing in the form of a carpet of bituminous mixes characterised in that there are projected, onto and/or into the binder layer, synthetic fibres obtained by cutting up yarns in situ during their projection, these yarns forming the reinforcement of the membrane and in that the application of the binder layer and the projection of fibres onto and/or into the latter are carried out simultaneously.

2. Process according to Claim 1, characterised in that the binder is applied at a rate of 0.2 to 4 kg/m².

3. Process according to Claim 2, characterised in that the binder is a binder modified by a polymer and it is applied at a rate of 0.6 to 1.2 kg/m² of residual binder.

4. Process according to any one of Claims 1 to 3, characterised in that 30 to 400 g/m² of fibres are used.

5. Process according to Claim 4, characterised in that 40 to 120 g/m² of fibres are used.

6. Process according to any one of Claims 1 to 5, characterised in that the fibres have a length of 0.5 to 8 cm.

7. Process according to Claim 6, characterised in that the fibres have a length of 1 to 4 cm.

8. Process according to any one of Claims 1 to 7, characterised in that the road membrane is covered with a layer of aggregate or with a mesh.

9. Process according to Claim 8, characterised in that the layer of aggregate is spread out at a rate of 2 to 10 l/m².
